# EUROPÄISCHE PATENTSCHRIFT

(11) **EP 1 070 152 B1**
(45) Veröffentlichungstag und Bekanntmachung des Hinweises auf die Patenterteilung: **03.03.2004**
(21) Anmeldenummer: 99913284.8
(22) Anmeldetag: 20.03.1999
(51) Int. Cl.: C22C 14/00

(54) **TiAl-BASISLEGIERUNG**
TiAl BASE ALLOY
PREALLIAGE DE TiAl

(30) Priorität: 21.03.1998 DE 19812444
(43) Veröffentlichungstag der Anmeldung: 24.01.2001
(73) Patentinhaber: Frommeyer, Georg, Prof. Dr.-Ing., 40699 Erkrath (DE); Wesemann, Jürgen, Dr., 52477 Alsdorf (DE); Knippscheer, Sven, 45472 Mülheim/Ruhr (DE)
(72) Erfinder: FROMMEYER, Georg, D-40699 Erkrath (DE); WESEMANN, Jürgen, D-52477 Alsdorf (DE); KNIPPSCHEER, Sven, D-45472 Mülheim (DE)
(74) Vertreter: Simons, Johannes, Dipl.-Ing.
(86) Internationale Anmeldenummer: PCT/EP1999/001868
(87) Internationale Veröffentlichungsnummer: WO 1999/049090

(56) Entgegenhaltungen:
- US-A- 4 865 666
- PATENT ABSTRACTS OF JAPAN vol. 017, no. 693 (C-1144), 17. Dezember 1993 & JP 05 230570 A (TOYOTA MOTOR CORP), 7. September 1993
- PATENT ABSTRACTS OF JAPAN vol. 016, no. 584 (C-1013), 24. Dezember 1992 & JP 04 235262 A (MITSUBISHI MATERIALS CORP), 24. August 1992
- PATENT ABSTRACTS OF JAPAN vol. 015, no. 512 (C-0898), 26. Dezember 1991 & JP 03 226538 A (NKK CORP), 7. Oktober 1991

## Beschreibung

Die Erfindung betrifft eine TiAl-Baisilegierung mit einer Zusammensetzung des Titanaluminids mit 42 bis 54 at.-% Al, Rest Titan, der bis zu 12 at.-% bezogen auf TiAl weitere Legierungselemente zugesetzt sein können. TiAl-Legierungen dieser Art sind beispielsweise aus der JP-A-5230570, der JP-A-4235262 oder der JP-A-3226538 bekannt.

Dabei wird in der JP-A-3226538 eine TiAl-Legierung beschrieben, die in ihrer Grundzusammensetzung 40 - 56,6 at.-% Al, 0,2 - 0,82 at.-% Nb, 0,35 - 4,84 at.-% Si sowie weitere Legierungselemente, wie beispielsweise Cu, Rest Titan und unvermeidbare Verunreinigungen enthält. Die bekannte Legierung soll eine verbesserte Festigkeit bei gleichzeitig verbesserter Duktilität besitzen. Die in JP-A-3226538 enthaltenen Beispiele zeigen, dass beim Stand der Technik bei im Bereich von 42 - 54 at.-% liegenden Al-Gehalten jeweils Si-Gehalte vorgesehen sind, die im Bereich von 0,35 - 4,7 at.-% liegen. Silizium wird in diesem Zusammenhang eine warmfestigkeitssteigernde Wirkung zugeschrieben. Bei denjenigen Beispielen, die Cu enthalten, liegen die in der JP-A-3226538 angegebenen Si-Gehalte im Bereich von 1,04 - 1,20 at.-%.

Der Erfindung liegt die Aufgabe zugrunde, eine TiAl-Basislegierung derart zu modifizieren, dass sie in mehrfacher Hinsicht bessere Eigenschaften aufweist als herkömmliche Legierungen auf dieser Basis. Insbesondere wird eine verbesserte Vergießbarkeit, Warmumformbarkeit und Duktilität bei höherer Festigkeit angestrebt.

Dies Aufgabe wird durch die in Anspruch 1 angegebene Basislegierung gelöst. Neben den Pflichtbestandteilen an Cu und Si kann die erfindungsgemäße Legierung 0,1 bis 5 at.-% Mo, vorzugsweise 0,4 bis 1,2 at.-% Mo, und / oder 0,1 - 5 at.-% Cr, vorzugsweise 0,4 bis 1,2 at.-% Cr, sowie bis insgesamt 12 at.-% weitere Legierungselemente enthalten. Bis insgesamt 2 at.-% kann ein oder können mehrere der festigkeitssteigernden Elemente Nb, Mn, V, B, W, Ti, Ta, Zr in der Legierung als "weitere Legierungselemente" enthalten sein.

Als besonders vorteilhaft hat sich bei der Erfindung folgende Legierung erwiesen:
Ti52.3A146.5Cu1Si0.2
Ti52.0Al46.6Cr1Cu0.2Si0.2
Ti52.0Al46.6Mo1Cu0.2Si0.2
Ti52.0Al46.5Mo0.5Cu0.8Si0.2

Der erfindungsgemäß vorgesehene Zusatz an Kupfer zu TiAl bewirkt eine stark verringerte Korngröße bzw. ein wesentlich feiner strukturiertes Gußgefüge gegenüber TiAl-Basislegierungen ohne Kupferzusatz. Lamellare TiAl-Basislegierungen mit Kupferzusatz weisen darüber hinaus reduzierte Lamellenabstände auf. Diese Effekte werden durch den Zusatz von Silizium noch verstärkt. Der Zusatz von Kupfer führt zu einer erhöhten Festigkeit von TiAl-Basislegierungen bei gegenüber vergleichbaren Legierungen gesteigerter Duktilität. Außerdem wird die Warmumformbarkeit verbessert. Die Umformung von TiAl-Basislegierungen mit Kupferzusatz kann dadurch mit geringeren Kräften bzw. bei niedrigeren Temperaturen als bei vergleichbaren Legierungen durchgeführt werden.

Mindestens 0,1 at.-% Cu ist erforderlich, um die angestrebten Wirkungen herbeizuführen. Mehr als 5 at.-% rufen eine Versprödung hervor und sind daher nicht sinnvoll. Schon geringe Mengen in der Größenordnung bis 0,2 at.-% Cu verbessern die Vergießbarkeit durch eine Verringerung der Schmelzviskosität und bewirken gegenüber vergleichbaren Legierungen ohne Cu-Zusätze ein deutlich feiner strukturiertes Gußgefüge.

Bild 1 zeigt die Erstarrungsstruktur einer TiAlMoSi-Legierung. Im Vergleich dazu weisen TiAl-Basislegierungen mit Kupferzusatz, repräsentiert durch die Ti₅₂Al_{46.8}Cu₁Si_{0.2}-Legierung gemäß Bild 2, ein deutlich feiner strukturiertes Erstarrungsgefüge auf. Wie die Bilder 3 und 4 belegen, ist der kornfeinende Einfluß des Kupferzusatzes zu TiAl auch noch nach dem Glühen der Legierung für 30 min bei 1400 °C ausgeprägt.

In Bild 5 sind die temperaturabhängigen Bruchstauchungen modifizierter TiAl-Legierungen mit Kupferzusatz im Vergleich zu einer Ti₅₂Al₄₈- und einer TiAlMoSi-Legierung dargestellt. Die Festigkeit von TiAl-Basislegierungen wird durch den erfindungsgemäß vorgesehenen Zusatz von Kupfer zu TiAl signifikant erhöht. Der vergleichsweise steile Festigkeitsabfall bei Temperaturen > 800 °C bei den TiAl-Basislegierungen mit Kupferzusatz führt zu einer verbesserten Warmumformbarkeit. Die Ti₅₂Al_{46.5}Mo_{0.5}Cu_{0.6}Si_{0.2}-Legierung weist z.B. mit Stauchgrenzen zwischen 580 MPa bei Raumtemperatur und 538 MPa bei 800 °C eine höhere Stauchgrenze als eine bereits hochfeste Ti₅₂Al_{46.8}Mo₁Si_{0.2}-Legierung auf. Ab 1000 °C zeigt die Ti₅₂Al_{46.5}Mo_{0.5}Cu_{0.8}Si_{0.2}-Legierung jedoch einen deutlich geringeren Verformungswiderstand als die Ti₅₂Al_{46.8}Mo₁Si_{0.2}-Legierung. Gleichzeitig zeichnet sich die Ti₅₂Al_{46.5}Mo_{0.5}Cu_{0.8}Si_{0.2}-Legierung, wie auch andere Legierungsmodifikationen mit Kupferzusatz, durch eine verbesserte Duktilität aus.
Die Bilder 5 und 6 belegen, daß durch die Variation des Kupfergehaltes bzw. der Legierungszusammensetzung die Einstellung einer optimalen Eigenschaftskombination aus Festigkeit, Duktilität und Umformbarkeit möglich ist.

Aufgrund seiner besonderen verbesserten Eigenschaften eignet sich die erfindungsgemäße TiAl-Basislegierung als Konstruktionswerkstoff für Feingußteile, aber auch für Teile, die durch Strangpressen, Isothermschmieden und/oder superplastisches Umformen an die gewünschte Endform erzeugt werden. Anwendungsbeispiele sind Ventile für Verbrennungsmotoren, Kolbenbodensegmente, Turboladerrotoren und Komponenten für Turbinen und Verdichter.

## Patentansprüche

1. TiAl-Basislegierung mit 42 bis 54 at.-% Aluminium, der insgesamt bis 12 at.-%, bezogen auf TiAl, Legierungselemente zugesetzt sein können, Rest Titan und unvermeidbare Verunreinigungen, wobei die TiAl-Basislegierung als Legierungselemente
0,1 bis 5 at.-% Kupfer
0,1 bis 0,3 at.-% Silizium
enthält und ihr wahlweise
0,1 bis 5 at.-% Mo,
0,1 bis 5 at.-% Cr und / oder
bis insgesamt 2 at.-% eines oder mehrerer der
Elemente Nb, Mn, V, B, W, Ti, Ta, Zr
zugegeben sein können.

2. TiAl-Basislegierung nach Anspruch 1, **dadurch gekennzeichnet, daß** sie 0,2 bis 1 at.-% Cu enthält.

3. TiAl-Basislegierung nach Anspruch 1 oder 2, **dadurch gekennzeichnet, daß** sie als weitere Legierungselemente 0,4 bis 1,2 at.-% Mo und/oder 0,4 bis 1,2 at.-% Cr enthält.

## Claims

1. A TiAl-base alloy with 42 to 54 atom % aluminium to which a total of up to 12 atom %, based on TiAl, of alloy elements may be added, the remainder being titanium and unavoidable impurities, wherein the TiAl-base alloy contains, as alloy elements,
0.1 to 5 atom % of copper
0.1 to 0.3 atom % of silicon
and, optionally,
0.1 to 5 atom % of Mo
0.1 to 5 atom % of Cr and/or
up to a total of 2 atom % of one or several of the elements Nb, Mn, V, B, W, Ti, Ta, Zr
may be added to it.

2. The TiAl-base alloy according to claim 1, **characterised in that** it contains 0.2 to 1 atom % of Cu.

3. The TiAl-base alloy according to claim 1 or 2, **characterised in that** it contains, as further alloy elements, 0.4 to 1.2 atom % of Mo and/or 0.4 to 1.2 atom % of Cr.

## Revendications

1. Alliage à base de TiAl comprenant 42 à 54 % atomique d'aluminium, à laquelle peuvent être ajoutés des éléments d'alliages à raison de jusqu'à 12 % atomique par rapport au TiAl, le reste étant du titane et des impuretés inévitables, l'alliage à base de TiAl contenant à titre d'éléments d'alliage
0,1 à 5 % atomique de cuivre,
0,1 à 0,3 % atomique de silicium,
à laquelle peut être ajouté éventuellement
0,1 à 5 % atomique de Mo,
0,1 à 5 % atomique de Cr et/ou
jusqu'à 2 % atomique au total d'un ou plusieurs des éléments Nb, Mn, B, W, Ti, Ta, Zr.

2. Alliage à base de TiAl selon la revendication 1, **caractérisé en ce qu'**il contient 0,2 à 1 % atomique de Cu.

3. Alliage à base de TiAl, selon la revendication 1 ou 2, **caractérisé en ce qu'**il contient à titre d'autres éléments d'alliage 0,4 à 1,2 % atomique de Mo et/ou 0,4 à 1,2 % atomique de Cr.
